# EUROPÄISCHE PATENTSCHRIFT

(11) **EP 1 288 320 B1**
(45) Veröffentlichungstag und Bekanntmachung des Hinweises auf die Patenterteilung: **19.04.2006**
(21) Anmeldenummer: 02450138.9
(22) Anmeldetag: 14.06.2002
(51) Int. Cl.: C22C 1/08, B22D 11/06

(54) **Vorrichtung und Verfahren zur Herstellung von Metallschaum**
Apparatus and process for the manufacture of a metal foam
Appareil et procédé pour la fabrication d'une mousse metallique

(30) Priorität: 15.06.2001 AT 9362001; 22.04.2002 AT 6212002
(43) Veröffentlichungstag der Anmeldung: 05.03.2003
(73) Patentinhaber: Hütte Klein-Reichenbach Gesellschaft m.b.H., 3900 Schwarzenau (AT)
(72) Erfinder: Dobesberger, Franz, 3900 Schwarzenau (AT); Flankl, Herbert, 4320 Perg (AT); Leitlmeier, Dietmar, 4600 Schleissheim/Wels (AT); Birgmann, Alois, 5141 Moosdorf (AT)
(74) Vertreter: Pinter, Rudolf

(56) Entgegenhaltungen:
- EP-A- 0 544 291
- US-A- 5 186 886
- US-A- 5 334 236
- MIYOSHI, T. (SHINKO WIRE CO LTD, AMAGASAKI, JPN) ET AL: "Aluminum foam, 'ALPORAS': the production process, properties and applications." POROUS AND CELLULAR MATERIALS FOR STRUCTURAL APPLICATIONS MATERIALS RESEARCH SOCIETY SYMPOSIUM - PROCEEDINGS V 521 1998.MRS, WARRENDALE, PA, USA.P 133-137 CODEN: MRSPDH ISSN: 0272-9172, XP002225837
- PATENT ABSTRACTS OF JAPAN vol. 2000, no. 12, 3. Januar 2001 (2001-01-03) & JP 2000 263194 A (NIPPON STEEL CORP), 26. September 2000 (2000-09-26)
- NADLER, J.H. (GEORGIA INST OF TECHNOLOGY, ATLANTA, GA, USA) ET AL: "Aluminum hollow sphere processing." MATERIALS SCIENCE FORUM V 331 (I) 2000.P 495-500 CODEN: MSFOEP ISSN: 0255-5476, XP002225838

## Beschreibung

Die Erfindung betrifft eine Vorrichtung zum Einbringen von Gas in eine Schmelze aus schäumbarem Metall mittels mindestens eines Rohres zur Herstellung von Metallschaum.

Weiters umfasst die Erfindung ein Verfahren zur Herstellung von Metallschaum durch Einblasen von Gas in eine schäumbare Metallschmelze.

In der innovativen Technologie sind zunehmend Werkstoffe mit neuem Eigenschaftsprofil gefordert. Einen derartiger Werkstoff stellt ein Metallschaum dar, der einerseits, im Vergleich mit einem Vollmaterial, ein wesentlich geringeres, spezifisches Gewicht besitzt und andererseits unterschiedliche, mechanische Eigenschaften und ein völlig anderes Werkstoffverhaften aufweist.

Für eine Herstellung von Metallschaum-Werkstoffen sind verschiedene Verfahren bekannt. Beispielsweise können einer Metallschmelze Substanzen zugesetzt und in dieser verteilt werden, welche Substanzen sich bei der gegebenen Schmelztemperatur der Metallphase unter Gasentwicklung zersetzen. In der Schmelze werden dabei die sich bildenden bzw. die gebildeten Gasblasen eingefroren und derart ein Schaumkörper erstellt.

Weiters bekannt sind Schäumverfahren, bei welchen Gas unter die Oberfläche eines geschmolzenen schäumbaren Metalles, eines sogenannten flüssigen Verbundstoffmaterials, eingebracht und derart ein Metallschaum erstellt wird.

Aus der WO 91/01387 bzw: EP- 483184 B1 ist beispielsweise ein derartiges kontinuierliches Schaumverfahren bekannt geworden.

Ein Einbringen von Gas in das flüssige Metall kann auch gemäß EP-545957 B1 mittels eines Wirbels erfolgen, wobei im derart gebildeten und erstarrten Schaumwerkstoff Poren mit unterschiedlichem Durchmesser vorliegen, woraus ein wenig reproduzierbares Werkstoffverhalten resultiert. Ein Einstellen der Porengröße oder Größenverteilung im Schaumkörper ist dabei nicht in einem ausreichenden Maß möglich.

Gemäß US 5 281 251 erfolgt ein Einbringen von Gas in die Schmelze mittels einer Eintragvorrichtung, die quiriförmig ausgebildet und an den außenseitigen Flügelenden Gasaustrittsöffnungen aufweist. Eine ähnliche Ausführungsform des Gaseinführungsmittels oder eine vibrierende oder oszillierende Düse offenbart die US 5 334 236. Gemäß US 5 334 236 wird eine starke Scherwirkung zum Aufbrechen des Gasstromes beim Eintreten in die Schmelze aus schäumbarem Metall, der in der Folge in eine Serie von Blasen aufgebochen wird, angewendet. Als Mittel zum Erreichen dieser Scherwirkung auf den Gasstrom werden für die Gaseinleitung
ein "rotating impelller",
eine Vibration oder eine hin- und hergehende Bewegung der Düse genannt, wobei eine Gaszuführung mittels eingetauchtem Schall- oder Ultraschallhom als möglich geoffenbart ist. Die Blasen- oder Zellengröße des Schaumes kann gemäß D1 durch die Gasmenge, die "Impeller"-Konstuktion und die verwendete Rotationsgeschwindigkeit sowie durch die Auplitude und die Frequenz eines Homes in einem Oszillations- oder Vibrationssystem eingestellt werden.

Um eine effiziente Schaumbildung zu erreichen, wurde auch vorgeschlagen (EP-544291 A1), dem Flüssigmetall Gas über eine Vielzahl von Düsen in der Art eines oszillierenden Düsenkammes oder mittels einer vertikalen Düse mit darüber rotierendem propellerartigen Rührer zur Verwirbelung der Gasblasen zuzusetzen.

Allen bekannten Vorrichtungen zur Herstellung von Metallschaum durch ein Einblasen von Gas in eine Schmelze sind die Nachteile gemeinsam, dass Poren oder Gasblasen mit großen Abmessungsunterschieden gebildet werden und deren Größe und Größenverteilung nicht in gewünschtem Maße einstellbar sind. Daraus ergeben sich vielfach unerwünscht vergleichsweise hohe spezifische Gewichte und ungenügend reproduzierbares Materialverhalten des Metallschaum-Werkstoffes.

Hier will die Erfindung Abhilfe bieten und setzt sich zum Ziel, eine Vorrichtung der eingangs genannten Art zu schaffen, mit welcher Gas in der Form von annähernd g l e i c h e s Volumen aufweisenden, in der Größe einstellbaren Poren oder Blasen In die Schmelze einbringbar ist. Eine weitere Aufgabe der Erfindung stellt die Angabe eines Verfahrens zur Erstellung eines gewünschten Metallschaumes dar.

Das Ziel, wird bei einer gattungsgemäßen Vorrichtung erfindungsgemäß dadurch erreicht, dass im Schmelzengefäß das Gaseintragsrohr vorspringend in die Schmelze einragt und am einragenden Ende einen Gasaustrittsquerschnitt mit einer Fläche von 0,006 bis 0,2 mm² sowie eine Rohrstimfläche von kleiner als 4,0 mm² besitzt.

Die mit der Erfindung erreichten Vorteile sind im Wesentlichen darin zu sehen, dass am Gaseintragsrohr bei der Bildung der Poren für deren bestimmte Größe stabile Blasenablösungskriterien geschaffen werden.

Wird in ein schäumbares Metall gemäß dem Stand der Technik Gas durch eine Bohrung in einer Düsenplatte eingebracht, so entsteht, wie Untersuchungen zeigten, eine Blase, wobei in der Folge rund um die Bohrung eine Erweiterung des Blasenhaftungsbereiches eintritt. Der Zeitpunkt der Ablösung und die dabei in der Praxis gebildete Größe der Blase an der Düsenplatte unterliegen keiner strengen und engen Gesetzmäßigkeit, so dass derart gebildeter Metallschaum mit Blasen, welche verschiedendste Durchmesser aufweisen, gebildet ist. Sind in der Düsenplatte beispielsweise zwei oder mehrere Bohrungen für einen Gaseintritt in das flüssige Metall vorgesehen, kann die Erweiterung des jeweiligen Blasenhaftungsbereiches an der Plattenoberfläche so weit fortschreiten, dass die Einzelblasen sich unter Bildung einer übergroßen Blase vereinigen, was einer gewünschten Schaumbildung entgegengerichtet ist. Wie eingangs angeführt, wurde schon versucht, eine gezielte Gasblasenablösung von der Düse oder eine Zerteilung großer Gasblasen durch eine Relativbewegung der Gaseintrittsöffnung im Metall oder durch Verwirbelung zu erreichen, was jedoch nicht in ausreichendem Maße eine gewünschte Wirkung erbrachte.

Durch die erfindungsgemäße geometrische Gestaltung des Gaseintragsrohres können erstmals gewünschte und stabile Gasblasenablösekriterien in der Schmelze geschaffen werden, welche im Wesentlichen gleich hohes Einzelblasenvolumen und demgemäß gebildeten Metallschaum ergeben.

Die Ausbildung der Vorrichtung kann mit Vorteil so getroffen werden, dass die Austrittsöffnung des Gaseintragsrohres in einem Ausmaß von mindestens dem 5-fachen, vorzugsweise von mindestens dem 10-fachen, des Wertes der größten Innenabmessung der Austrittsöffnung in die Schmelze einragend ausgebildet ist. Damit sind besonders wirkungsvoll stabile Abreißkriterien der Blasen in der Schmelze erreichbar.

Wenn in günstiger Weise das Gaseintragsrohr eine kreisrunde Gasaustrittsöffnung und eine Rohrstimkante oder kreisringförmige Rohrstimfläche besitzt, sind besonders wirtschaftlich Rohrstimausbildungen zur Steuerung der Gasblasengröße erstellbar.

Um dabei eine große Stabilität bei einer geringen Stimfläche des Gaseintragsrohres und auch eine hohe Haltbarkeit der Vorrichtung im Schäumbetrieb zu erreichen, kann es vorteilhaft sein, wenn das in die Schmelze einragende Gaseintragsrohr zumindest im Bereich des Gasaustrittsendes eine kugelsegment-, kegelstumpf oder pyramidenstumpfförmige Außenkontur aufweist. Dabei ist von Vorteil, die Außenkontur des Gaseintragsrohres so auszuführen, dass der Winkel, den die Erzeugende der Stumpfoberfläche mit der Achse des Gaseintrittskanales einschließt, einen Wert von kleiner als 60°, vorzugsweise von kleiner als 45°, aufweist.

Anlagentechnisch, aber auch im Hinblick auf die Leistung der Anlage und die Produktgüte kann es weiters einen wesentlichen Vorteil erbringen, wenn mindestens 2, vorzugsweise mehr als 2 Gaseintragsrohre, insbesondere mit jeweils gleichem gegenseitigen Abstand, der vorzugsweise einen Wert von größer als dem 10-fachen des Einrageausmaßes der Austrittsöffnung bzw. des Gaseintragsrohres in die Schmelze aufweist, in einem austauschbaren Düsenstock im Schmelzengefäß von Metallschaumanlagen angeordnet sind. Derart ist eine Bereitstellung einer großen hochwertigen Schaummenge in kurzen Zeitspannen möglich, was gegebenenfalls bei einer vormaterialintensiven Weiterverarbeitung, insbesondere von Großteilen, gewünscht wird.

Wenngleich mit einer Vorrichtung der vorstehend genannten Art vorzügliche Ergebnisse im Einzelversuch und im Kleinserienbetrieb betreffend eine Gleichmäßigkeit der Gasblasenvolumina erhalten werden, so wurde nun bei Versuchen zur Machbarkeit der Bereitstellung von Metallschaum für eine Großserienproduktion von Bauteilen und Verbundteilen für die Fahrzeugindustrie festgestellt, dass während eines dauerhaften Betriebes die Geometrie der Vorrichtung durch Schmelzenangriff bzw. Reaktion der Vorrichtung mit einer Schmelze verändert werden kann, wodurch eine Sicherstellung stabiler Gasblasenablösekriterien im Dauerbetrieb nicht mehr gegeben erscheint.

Dadurch begründet zielt die Erfindung auf eine weitere Ausgestaltung ab, mit welcher auch im Dauerbetrieb über lange Zeitspannen stabile Gasblasenablösekriterien beim Aufschäumen einer Metallschmelze erreicht werden können.

Die Aufgabe, eine Ausgestaltung der Vorrichtung zu schaffen, mit welcher auch im Dauerbetrieb über lange Zeitspannen stabile Gasblasenablösekriterien beim Aufschäumen einer Metallschmelze erreicht werden können, wird dadurch gelöst, dass das Gaseintragsrohr zumindest im Bereich des einragenden Endes aus einer Keramik besteht.

Die so erzielten Vorteile sind insbesondere darin zu sehen, dass bei erfindungsgemäßer Ausbildung der Vorrichtung die Geometrie derselben auch bei langanhaltendem Kontakt mit einer zumindest mehrere hundert Grad Celsius heißen Metallschmelze im Wesentlichen unverändert bleibt, weshalb auch bei oftmaliger Verwendung der Vorrichtung über lange Zeitspannen beim Aufschäumen von Metallschmelzen stabile Gasblasenablösekriterien erzielt werden können. Die hohe Formstabilität und lange Verwendungsdauer der erfindungsgemäßen Vorrichtung bei Schmelzenkontakt ermöglicht es nunmehr, Metallschäume gleichbleibend hoher Qualität im Dauerbetrieb ohne Reparatur bzw. Austausch einer Vorrichtung bereitzustellen. Dabei nützt die Erfindung die Erkenntnis aus, dass die aus Keramik gebildeten Teile der Vorrichtung, gegebenenfalls die gesamte Vorrichtung, bei Vergleich mit bisher verwendeten stahlgefertigten Einrichtungen mit Metallschmelzen signifikant langsamer reagieren und dabei gleichzeitig bei gleicher Geometrie ebenfalls die Ausbildung eines hydrophoben Systems bezüglich einer Gasblasenausbildung beim Eintrag von Gas in die Schmelze ermöglichen.

Eine besonders hohe Reaktionsträgheit und damit vorzügliche Gebrauchseigenschaften werden bei einer erfindungsgemäßen Vorrichtung erzielt, wenn die Keramik eine Oxidkeramik, insbesondere eine Aluminiumoxidkeramik, ist.

Die weitere Aufgabe der Erfindung, ein Verfahren der eingangs genannten Art anzugeben, mit welchem hochwertiger Metallschaum durch Einblasen von Gas in ein schäumbares Metall erstellbar ist, wird dadurch gelöst, dass eine Gleichmäßigkeit des Durchmessers bzw. der Größe der jeweils gebildeten Einzelblasen und die Größe der Gasblasen selbst durch Einzelblasen und die Größe der Gasblasen selbst durch eine geometrische Düsengestaltung gemäß einem der Ansprüche 1 bis 6 und der Wahl des Gasdruckes gesteuert werden.

Die Vorteile des so erzielten Metallschaumes sind insbesondere darin zu sehen, dass Im Wesentlichen gleich große Blasen die Stützkriterien der metallischen Begrenzungen bei mechanischer Belastung im Hinblick auf ein niedriges spezifisches Gewicht des Schaumkörpers und ein gewünschtes Materialverhatten wesentlich verbessern.

Erfindungsgemäβ kann auf einfache Weise die Gleichmäßigkeit der Größe der Einzelblasen mittels des Einragens des Gaseintragsrohres in die Schmelze erreicht und die Größe der Einzelblasen durch die Größe des Gasaustrittsquerschnittes, die Größe der Eintragsrohrstimfläche und die Höhe des Gasdruckes gesteuert werden. Besitzen nämlich Metallschaumkörper jeweils gleichvolumige, jedoch unterschiedlich große Gasblasen, so ist auch deren Materialverhalten bei Verformung unterschiedlich, wodurch für bestimmte Anwendungszwecke ein dafür bestens geeigneter Gegenstand erstellt werden kann.

Verfahrenstechnisch, aber auch im Hinblick auf eine hohe Produktgüte kann weiter von Vorteil sein, wenn das Gas mit einem Druck von (0,3 bis 12) x 10⁵ Pa, vorzugweise (0,7 bis 5) x 10⁵ Pa, in das schäumende Metall eingeblasen wird.

Besonders leichtes bzw. geringes Raumgewicht aufweisende Metallschaumkörper können erstellt werden, wenn die Schmelze aus Leichtmetall, vorzugsweise aus Aluminium oder einer Aluminiumlegierung gebildet wird. Damit kann auch ein vielseitig gefordertes Werkstoffverhalten bei niedriger Masse des Teiles erreicht werden.

Ein Schäumen des Metalles, aber auch die Ausbildung der Schaummatrix bzw. der Schaumwand sind wesentlich verbessert, wenn zur Erstellung der Schäumbarkeit SiC-Partikel und/oder Al₂O₃-Partikel, sowie optional weitere nichtmetallische Partikel und/oder Partikel aus intermetallischen Phasen zu gesetzt werden. Dabei ist es im Hinblick auf die Stabilität und Festigkeit, insbesondere Knickfestigkeit der Schaumwände von Bedeutung, wenn Partikel zur Stabilisierung des Metallschaumes mit einer Größe von 1 bis 50 µm, vorzugsweise 3 bis 20 µm, zugesetzt und gleichmäßig in die Schaummatrix verteilt werden, wobei vorzügliche Ergebnisse erreichbar sind, wenn im Basismetall eine schäumbare Metallschmelze mit einem Volumsanteil an Partikeln von 2 bis 50 Vol.-%, insbesondere von 18 bis 28 Vol.-% erstellt wird.

Bei einem Durchführen eines kontinuierlichen Aufschäumen nach dem vorgenannten Verfahren wurde gefunden, dass es insbesondere bei geringen Partikelgehalten der Schmelzen in einem geringen Maße zu einem Aufplatzen von über der Schmelzenoberfläche befindlichen, partikel- und metallbehafteten Blasen kommen kann. Dadurch können sich im fließfähigen Metallschaum Blasen vereinigen, so dass ein erstarrter Metallschaum größere aus zwei oder mehr Einzelblasen gebildete Poren aufweisen kann, welche Poren Ausgangspunkte für ein Materialversagen bei mechanischer Beanspruchung, insbesondere bei einer hohen punktuellen Druckbeanspruchung, sein können.

Ein integrales Ziel der Erfindung, das Verfahren derart weiterzubilden, dass ein teilweises Aufplatzen von Blasen weitestgehend verhindert wird, wird dadurch erreicht, dass das Gas mindestens in einem Abstand S (in Millimeter) gemäß d e m Zusammenhang $S = - 11 , 5 + 144 , 6 \times {P}^{- 0 , 55}$
wobei P der Zahlenwert des Partikelgehaltes der Schmelze in Vol.-% ist, unterhalb der Schmelzenoberfläche eingeblasen wird.

Die durch die erfindungsgemäße Weiterbildung erzielten Vorteile liegen vor allem darin, dass durch das Vorsehen einer erfindungsgemäßen Steighöhe die in die aufzuschäumende Metallschmelze eingebrachten Gasblasen beim Aufsteigen an die Schmelzenoberfläche einen Mindestweg in der partikelhältigen Schmelze zurücklegen müssen, auf welchem Weg an den Oberflächen der Gasblasen jeweils genügend Partikel angesammelt werden können, um die Blasen, sobald sie die Schmelzenoberfläche durchquert haben, gegen ein Aufplatzen zu stabilisieren. Insbesondere können dadurch auch aufschäumbare Metallschmelzen mit niedrigem Partikeigehalt, beispielsweise von zwei Volumsprozent, nunmehr auf einfache Weise in stabile Metallschäume hoher Güte überführt werden, indem gemäß der Erfindung eine entsprechend große Steighöhe vorgesehen wird.

Wenn, wie weiters gefunden wurde, ein sauerstoffhältiges Gas, vorzugsweise Luft, insbesondere im Wesentlichen reiner Sauerstoff, eingeblasen wird, können in überraschender Weise die vorteilhaften Wirkungen einer auf den Partikelgehalt der Schmelze abgestimmten Gasblasen-Mindeststeighöhe erhöht werden, weil an der Oberfläche der partikel- und metallbehafteten Gasblase gleichzeitig eine verstärkend wirkende Oxidschicht ausgebildet wird.

Zur Bereitstellung von Vormaterial zur Fertigung von Metallschaumgegenständen mit gewünschtem Materialverhalten zielt die Erfindung auch darauf ab, einen fließfähigen Metallschaum mit Gasblasen, welche durch Wände aus einer flüssigen Metallmatrix mit festen Verstärkungspartikeln begrenzt ist, zu schaffen. Dieses Ziel wird dadurch erreicht, dass der Durchmesser der größten Gasblasen gebrochen durch denjenigen der kleinsten Gasblasen einen Wert von kleiner als 2,5 ergibt. Ein derartig fließfähiger Metallschaum kann bei Anwendung unterschiedlicher Mittel mit hoher Genauigkeit zu Teilen geformt und erstarren gelassen werden, wobei je nach Einzeiblasengröße und Verhältniswert eine bestimmte Dichte des Teiles und dessen Stauchverhalten bei Druckspannungsbeaufschlagung erzielbar sind. Schaumteile mit einer Dichte von jeweils 0,09 bis 0,11 erfahren beispielsweise bei nur geringfügig ansteigenden Druckspannungen von 0,25 bis 0,8 MPa Stauchgrade bis 70 %.

Ein Metallschaumkörper, welcher sowohl hoher flächiger als auch hoher punktueller mechanischer Belastung standhält, wird dadurch erreicht, dass bei einem Metallschaum der eingangs genannten Art die Poren im Wesentlichen sphärisch und/oder ellipsoid geschlossen ausgeformt sind, wobei die jeweils größten Durchmesser der Poren eine mono modale Verteilung aufweis en und dass die Poren im Wesentlichen aus einzelnen stabilisierten Blasen gebildet sind und dass die Wandinnenoberflächen zumindest teilweise mit einem Oxid überzogen sind.

Der Metallschaumkörper weist bei einer hinsichtlich der Isotropie mechanischer Eigenschaften günstigen monomodalen Größenverteilung von räumlich gleichmäßig verteilten Poren zusätzlich eine oxidverstärkte Porenwandstruktur auf, wodurch eine erhöhte Belastbarkeit im Gebrauch erzielt bzw. eine Verwendungsdauer von Bauteilen mit einer Metalischaumeinheit gesteigert werden kann. Aufgrund einer Ausbildung der Poren dergestalt, dass die Poren im Wesentlichen einzelnen, stabilisierten Blasen eines fließfähigen Metallschaumes entsprechen, eignet sich der Metallschaumkörper zum Gebrauch In Bauteilen nicht nur bei hoher flächiger Belastung, sondern auch vorzüglich bei hoher punktförmig auftretender Belastung.

Im Folgenden wird die Erfindung anhand von lediglich jeweils einen Ausführungsweg darstellenden Zeichnungen näher erläutert.

Es zeigt:
Fig. 1 ein Gaseintragsrohr
Fig. 2 ein Gaseintragsrohr mit kegelstumpfförmiger Außenkontur
Fig. 3 einen Düsenstock mit mehreren Gaseintragsrohren

In Fig. 1 ist ein Gaseintragsrohr 1 dargestellt, welches mit einem Ausmaß E in eine Schmelze einragt. Das Gaseintragsrohr 1 weist zwischen innerer Oberfläche 4 und äußerer Oberfläche 5 eine gleichbleibende Wandstärke mit einer Rohrstimfläche 3, die in die Schmelze S ragt, auf.

Fig. 2 zeigt ein Gaseintragsrohr 1 mit einem Einragemaß E in eine Schmelze S, welches Rohr 1 im Austrittsbereich eine kegelstumpf oder pyramidenstumpfförmige Außenkontur 6 aufweist, die in der Verlängerung einen Winkel zur Achse 7 eines Gaseintrittskanales besitzt. Mit einer derartigen Ausführungsart eines Gaseintragsrohres 1 kann bei hoher Stabilität und Stärke des Basisteiles eine Rohrstimfläche 3 mit geringstem Flächeninhalt bis zu einer Stimkante hin gebildet werden.

Aus Fig. 3 ist eine Ausführungsart mit einem Düsenstock 8, welcher in einer Wand 9 eines Schmelzengefäßes vorzugsweise lösbar angeordnet ist, entnehmbar. Im Düsenstock 8 sind drei in eine Schmelze S einragende Gaseintragsrohre 1, 1', 1" mit einem Abstand A₁ und A₂ zueinander angeordnet. Derartige leicht austauschbare Düsenstöcke 8 werden bevorzugt dann verwendet, wenn Metallschäume mit im Wesentlichen gleichem Einzelblasenvolumen, jedoch mit unterschiedlichen Blasengrößen herzustellen sind, weil dadurch die Bildungskriterien: Größe des Gasaustrittsquerschnittes und Größe der Gaseintragsrohr Stimfläche, kurzfristig änderbar sind.

Anhand der schematischen Zeichnungen sollen die Blasenbildungsmechanismen nochmals kurz dargelegt werden:

Erfolgt ein Einbringen von Gas in eine Schmelze S, so wird in dieser an der Austrittsöffnung 2 des Eintragloches 1 eine konvexe Einwölbung gebildet. Um diese sich vergrößernde Einwölbung hängt die Schmelze an der Umgebungsfläche der Gasaustrittsöffnung. Weil nun das Grenzflächensystem Schmelze/Wandung als hydrophobes System vorliegt, ist die Haftfestigkeit des Flüssigmetalles rund um die Gasaustrittsöffnung gering, was zu Ablöseerscheinungen und flächigem Auswandern der Gasblasenbegrenzung an der Wandung führt. Dadurch sind die Ablösebedingungen für die Gasblase weitgehend unbestimmt, was zu unterschiedlichsten Blasengrößen führen kann. Sollen mittels mehrerer benachbarter Austrittsöffnungen Blasen erstellt werden, so vereinigen sich diese in den meisten Fällen, wodurch eine gewünschte Schäumung verhindert wird oder eine ungleichmäßige Blasenstruktur des Metallschaumes gebildet wird.

Weist nun beispielsweise ein erfindungsgemäß vorragendes Gaseintragsrohr 1 einen Innendurchmesser D2 und einen Gasaustrittsquerschnitt 2 sowie einen Außendurchmesser D1 auf, so resultiert daraus das Maß der Rohrstimfläche 3.

Bei einen Gaseinbringen in die Schmelze kann die Gasblasenbegrenzung jedoch nur bis zur Außenkante der Rohrstimfläche 3 auswandem, wodurch ein wesentlicher Einfluß auf die Ablösekriterien gegeben ist. Auch benachbarte Gaseintragsrohre 1, 1', 1 ", die in eine schäumbare Schmelze S einragen, bilden auf Grund der an den Außenkanten der Stirnflächen 3 rückspringenden Flächen definierte Ablösekriterien für Gasblasen aus, so dass eine Vereinigung und Entstehung großer Blasen weitgehend ausgeschlossen ist.

Im Weiteren wird eine Ausgestaltung der Erfindung mit Bezug zu Abbildungen beispielhaft noch näher erläutert. Dabei zeigen:
Fig. 4: die Abhängigkeit der erfindungsgemäß vorgesehenen Mindeststeighöhe vom Partikelgehalt der Schmelze.
Fig. 5: die Porengrößenverteilung eines erfindungsgemäßen Metallschaumkörpers.

In umfangreichen Versuchsreihen wurden verschiedene jeweils partikelhältige Aluminiumlegierungen, beispielsweise AISI7Mg, eine auch als A 356 bekannte Aluminiumlegierung mit, neben Aluminium, im Wesentlichen 7 Gew.-% Silicium und 1 Gew.-% Magnesium, oder beispielsweise AA 6061 (Aluminiumlegierung mit einer Zusammensetzung gemäß Normung Aluminium Association Nummer 6061), in einem Schmelztiegel aufgeschmolzen, wobei eine Einstellung des Partikelgehaltes in der Schmelze gegebenenfalls durch Beimengen einer in der chemischen Zusammensetzung entsprechenden, paritikeffreien Legierung erfolgte. Anschließend wurde in die partikelhältigen Schmelzen Gas eingetragen. Der Eintrag erfolgte in allen Versuchen jeweils über einen einzelnen Düsenkörper mit einer Austrittsöffnung, wobei Düsenkörper aus Chrom-Nickel-Stahl und aus Keramik zum Einsatz kamen.

In einer ersten Versuchsreihe wurde die Haltbarkeit verschiedener Düsenkörper untersucht. Bei Durchführung von jeweils fünf Aufschäumversuchen über Zeiträume von 20 Sekunden bis zu 45 Minuten mit Chrom-Nickel-Stahldüsen einerseits und mit Aluminiumoxiddüsen andererseits konnte bei den Stahldüsen, die länger als ca. 2 Minuten in Gebrauch waren, optisch eine Veränderung der Form der Gasaustrittsöffnung durch Schmelzenangriff festgestellt werden. In dementsprechender Übereinstimmung wies der zu Beginn und am Ende des Aufschäumverfahrens erstellte und von der Schmelzenoberfläche abgenommene Metallschaum verschiedene Porendurchmesser auf. Im Gegensatz dazu waren bei den aus Aluminiumoxid bestehenden Düsenkörper selbst bei einem kontinuierlichen Einsatz über 45 Minuten keiner derartigen Veränderungen der Geometrie sichtbar. Demgemäß konnte über den gesamten Versuchszeitraum Metallschaum mit gleichwertigen Poreneigenschaften erstellt werden. Auch andere keramische Materialien, wie SiO₂ oder SiO₂/Al₂O₃, können mit Vorteil gegenüber Stählen verwendet werden; höchste Gebrauchsdauer wird vergleichsweise aber mit Düsenkörpern aus Al₂O₃ erzielt.

In einer zweiten Versuchsreihe wurde mit Düsenkörpern aus Aluminiumoxid bei fixiertem Partikelgehalt P der Schmelze die Steighöhe S des eingebrachten Gases variiert und die Qualität der bei verschiedenen Gaseinbringtiefen gebildeten Metallschäume untersucht. Dabei zeigte sich mit Bezug auf Fig. 4 folgendes Verhalten: Bei geringem Partikelgehalt P der Schmelze, beispielsweise 2 Vol.-%, kann bei einer niedrigen Steighöhe S Metallschaum gebildet werden, in dem, bei querschnittlicher Betrachtung, Poren vorhanden sind, die aus zumindest zwei Blasen gebildet sind. Solche Poren sind einfach daran erkennbar, dass sie ellipsoid-länglich mit einem hohen Verhältnis der längeren zur kürzeren Achse ausgebildet sind. Ein derartiges Verhalten ist bei den untersuchten Partiketgehalten im Steighöhenbereich A der Fig. 4 anzutreffen. Sobald jedoch die Steighöhe S bei einem gegebenen Partikelgehalt P nicht mehr im Bereich A der Fig. 4 zu liegen kommt, sondem derart erhöht wird, sodass sie in Bereich B fällt, kann ein Metallschaum erstellt werden, bei dem die Blasen auf Grund des erhöhten Steigweges genügend Paritkel an der Oberfläche aufsammeln können, um gegenüber einem Aufplatzen im flüssigen Metallschaum stabilisiert zu werden. Die experimentell ermittelten notwendigen Steighöhen zur im Wesentlichen vollständigen Blasenstabilisierung sind in Fig. 4 für verschiendene Partikelgehalte in der Form von Dreiecken eingetragen. Die den Bereich A und Bereich B trennende Linie stellt eine an die Experimentaldaten angepasste Ausgleichskurve der allgemeinen Form $Y = a + {X}^{b}$ dar.

Bei Einhaltung der Mindeststeighöhe wurden beim Metallschaum im Querschnitt zu mehr als 95 %, teilweise zu mehr als 99 %, Poren festgestellt, die zu einzelnen Gasblasen korrespondierten. Fig. 2 zeigt die Porengrößenverteilung eines Metallschaumes, der unter Einhaltung der erfindungsgemäßen Aufschäumbedingungen erstellt wurde. Wie anhand des Histogrammes in Fig. 5 ersichtlich, ist bei einer monomodalen Verteilung der Porengrößen bei einem mittleren Wert von 4 mm der Anteil von Poren mit ca. 6 mm anteilsmäßig nur geringfügig höher als jener mit 2 mm, das heißt, die Porengrößen sind zu beiden Seiten eines Mittetwertes in annähernd gleichem Ausmaß bzw. der gleichen Häufigkeit verteilt.

In einer dritten Versuchsreihe wurden die Auswirkungen des eingeblasenen Gases auf die Materialzusammensetzung und die Materialeigenschaften studiert. Dabei hat sich im Rahmen sekundärelektronischmikroskopischer (SEM) Untersuchungen unerwartet gezeigt, dass bei Verwendung von sauerstoffhältigen Gasen, wie kostengünstiger Luft, an den Porenoberflächen in Teilbereichen eine zusätzliche Schicht aus einem Oxid ausgebildet ist. Die Oxidschicht wirkt auf den Metallschaum verstärkend, wie eine 5 bis 7 %-ige Erhöhung der zur Kompression von den Metallschaumkörpem auf halbes Volumen notwendige Verformungsenergie zeigte. Eine weiter erhöhte Steigerung derselben monomodalen Verteilung der Porengrößen bei einem mittleren Wert von 4 mm der Anteil von Poren mit ca. 6 mm anteilsmäßig nur geringfügig höher als jener mit 2 mm, das heißt, die Porengrößen sind zu beiden Seiten eines Mittelwertes in annähernd gleichem Ausmaß bzw. der gleichen Häufigkeit verteilt.

In einer dritten Versuchsreihe wurden die Auswirkungen des eingeblasenen Gases auf die Materialzusammensetzung und die Materialeigenschaften studiert. Dabei hat sich im Rahmen sekundärelektronischmikroskopischer (SEM) Untersuchungen unerwartet gezeigt, dass bei Verwendung von sauerstoffhältigen Gasen, wie kostengünstiger Luft, an den Porenoberflächen in Teilbereichen eine zusätzliche Schicht aus einem Oxid ausgebildet ist. Die Oxidschicht wirkt auf den Metallschaum verstärkend, wie eine 5 bis 7 %-ige Erhöhung der zur Kompression von den Metallschaumkörpem auf halbes Volumen notwendige Verformungsenergie zeigte. Eine weiter erhöhte Steigerung derselben Verformungsenergie von insgesamt ca. 10 % wurde bei der Verwendung von reinen Sauerstoff als Aufschäumgas beobachtet. Solchenfalls sind, wie mittels SEM Aufnahmen gezeigt werden konnte, die Wandinnenoberflächen im Wesentlichen vollständig, d. h. zumindest zu 90 %, mit einer Oxidschicht überzogen.

## Patentansprüche

1. Vorrichtung zum Einbringen von Gas in eine Schmelze aus schäumbarem Metall mittels mindestens eines Rohres zur Herstellung von Metallschaum, **dadurch gekennzeichnet, dass** im Schmelzengefäß (9) das Gaseintragsrohr (1) vorspringend in die Schmelze (S) einragt und am einragenden Ende einen Gasaustrittsquerschnitt (2) mit einer Fläche von 0,006 bis 0,2 mm² sowie eine Rohrstimfläche (3) von kleiner 4,0 mm² besitzt.

2. Vorrichtung nach Anspruch 1, **dadurch gekennzeichnet, dass** die Austrittsöffnung (2) des Gaseintragsrohres (1) in einem Ausmaß (E) von mindestens dem 5-fachen, vorzugsweise von mindestens dem 10-fachen, des Wertes der größten Innenabmessung (D2) der Austrittsöffnung (2) in die Schmelze einragend ausgebildet ist.

3. Vorrichtung nach Anspruch 1 oder 2, **dadurch gekennzeichnet, dass** das Gaseintragsrohr (1) eine kreisrunde Gasaustrittsöffnung (2) und eine Rohrstimkante oder eine kreisringförmige Rohrstimfläche (3) besitzt und dass zumindest im Bereich des Gasaustrittsöffnung (2) die Außenkontur (6) eine Kugelsegment-, Kegelstumpf- oder Pyramidenstumpf-Form aufweist.

4. Vorrichtung nach einem der Ansprüche1 bis 3, **dadurch gekennzeichnet, dass** das Gaseintragsrohr kegelstumpfförmig ausgebildet ist, wobei der Winkel ( ), den die Erzeugende (61) der Außenkontur (6) mit der Achse (7) des Gaseintrittskanales einschließt, einen Wert von kleiner als 60°, vorzugsweise von kleiner als 45°, aufweist.

5. Vorrichtung nach einem der Ansprüche 1 bis 4, **dadurch gekennzeichnet, dass** mindestens 2, vorzugsweise mehr als 2 Gaseintragsrohre (1,1',1"), insbesondere mit jeweils gleichem gegenseitigen Abstand (A1, A2), der vorzugsweise einen Wert von größer als dem 10-fachen des Einrageausmaßes (E) der Austrittsöffnung in die Schmelze aufweist, in einem austauschbaren Düsenstock (8) im Schmelzengefäß (9) von Metallschaumanlagen angeordnet sind. $A \geq 10 \times E$

6. Vorrichtung nach einem der Ansprüche 1 bis 5, **dadurch gekennzeichnet, dass** das Gaseintragsrohr (1) zumindest im Bereich des einragenden Endes aus einer Keramik besteht, vorzugsweise aus einer Oxidkeramik, insbesondere einer Aluminiumoxidkeramik, gebildet ist.

7. Verfahren zur Herstellung von Metallschaum durch Einblasen von Gas mittels Rohr(en) in eine schäumbare Metallschmelze, **dadurch gekennzeichnet, dass** eine Gleichmäßigkeit des Durchmessers bzw. der Größe der jeweils gebildeten Einzelblasen und die Größe der Gasblasen selbst durch eine geometrische Düsengestaltung gemäß einem der Ansprüche 1 bis 6 und der Wahl des Gasdruckes gesteuert werden.

8. Verfahren nach Anspruch 7, **dadurch gekennzeichnet, dass** das Gas mit einem Druck von (0,3 bis 12) x 10⁵ Pa, vorzugsweise mit (0,7 bis 5) x 10⁵ Pa, in die Metallschmelze eingeblasen wird.

9. Verfahren nach einem der Ansprüche 7 oder 8, **dadurch gekennzeichnet, dass** die Schmelze aus Leichtmetall, vorzugsweise aus Aluminium oder einer Aluminiumlegierung, gebildet wird und dieser zur Erstellung der Schäumbarkeit SiC-Partikel und/oder Al₂O₃-Partikel sowie optional weitere nichtmetallische Partikel und/oder intermetallische Phase mit einer Größe von 1 bis 50 µm, vorzugsweise 3 bis 20 µm, zugesetzt werden und derart die schäumbare Metallschmelze mit einem Volumsanteil an Partikeln von 2 bis 50 Vol.-%, vorzugsweise 18 bis 28 Vol.-%, erstellt wird.

10. Verfahren nach einem der Ansprüche 7 bis 9 , **dadurch gekennzeichnet, dass** das Gas mindestens in einem Abstand S (in Millimeter) gemäß dem Zusammenhang$S = - 11 , 5 + 144 , 6 \times {P}^{- 0 , 55} ,$
wobei P der Zahlenwert des Partikelgehaftes der Schmelze in Vol.-% ist, unterhalb der Schmelzenoberfläche eingeblasen und dass bevorzugt ein sauerstoffhältiges Gas, wie Luft, insbesondere im Wesentlichen reiner Sauerstoff, verwendet wird.

## Claims

1. A device for introducing gas into a melt comprising foamable metal by means of at least one pipe for the production of metal foam, **characterised in that** the gas feed pipe (1) projects into the melt (S) in the melt vessel (9) and, at the projecting end, has a gas outlet cross-section (2) with an area of 0.006 to 0.2 mm² and a pipe end surface (3) of smaller than 4.0 mm².

2. A device according to claim 1, **characterised in that** the outlet opening (2) of the gas feed pipe (1) is formed so as to project into the melt by an amount (E) of at least 5 times, preferably at least 10 times, the value of the greatest internal dimension (D2) of the outlet opening (2).

3. A device according to claim 1 or 2, **characterised in that** the gas feed pipe (1) has a circular gas outlet opening (2) and a pipe end edge or an annular pipe end surface (3) and **in that** the outer contour (6) has the shape of a spherical segment, truncated cone or truncated pyramid at least in the region of the gas outlet opening (2).

4. A device according to any one of claims 1 to 3, **characterised in that** the gas feed pipe is in the shape of a truncated cone, wherein the angle ( ), which the generatrix (61) of the outer contour (6) forms with the axis (7) of the gas inlet duct, has a value of less than 60°, preferably less than 45°.

5. A device according to any one of claims 1 to 4, **characterised in that** at least two, preferably more than two gas feed pipes (1, 1', 1"), in particular with uniform mutual spacing (A1, A2) which preferably has a value of greater than 10 times the amount (E) by which the outlet opening projects into the melt, are arranged in an exchangeable tuyère stock (8) in the melt vessel (9) of metal foaming installations. $A \geq 10 \times E$

6. A device according to any one of claims 1 to 5, **characterised in that** the gas feed pipe (1) is made of a ceramic, preferably an oxide ceramic, especially an aluminium oxide ceramic, at least in the region of the projecting end.

7. A method of producing metal foam by blowing gas into a foamable metal melt by means of a pipe(s), **characterised in that** uniformity of the diameter or size of the individual bubbles formed and the size of the gas bubbles themselves are controlled by a geometric tuyère formation according to any one of claims 1 to 6 and the selection of the gas pressure.

8. A method according to claim 7, **characterised in that** the gas is blown into the metal melt at a pressure of (0.3 to 12) x 10⁵Pa, preferably (0.7 to 5) x 10⁵Pa.

9. A method according to either one of claims 7 and 8, **characterised in that** the melt is formed from light metal, preferably aluminium or an aluminium alloy, and, to produce foamability, SiC particles and/or Al₂O₃ particles and optionally other non-metallic particles and/or an intermetallic phase with a size of 1 to 50 µm, preferably 3 to 20 µm, are added to the melt, and in this way the foamable metal melt is produced with a particle content by volume of 2 to 50 vol.%, preferably 18 to 28 vol.%.

10. A method according to any one of claims 7 to 9, **characterised in that** the gas is blown in underneath the surface of the melt at least at a distance S (in millimetres) according to the relationship $S = - 11.5 + 144.6 \times {P}^{- 0.55} ,$
where P is the numerical value of the particle content of the melt in vol.%, and **in that** preferably an oxygen-containing gas, such as air, especially substantially pure oxygen, is used.

## Revendications

1. Dispositif pour l'introduction de gaz dans une masse de métal fondue moussable au moyen d'au moins un tube pour fabriquer de la mousse métallique, **caractérisé en ce que** dans le récipient de masse fondue (9) le tube d'introduction de gaz (1) pénètre en saillie dans la masse fondue (S) et possède à l'extrémité qui y pénètre une section transversale de sortie du gaz (2) d'une superficie de 0,006 à 0,2 mm² ainsi qu'une surface frontale de tube (3) inférieure à 4,0 mm².

2. Dispositif selon la revendication 1, **caractérisé en ce que** l'orifice de sortie (2) du tube d'introduction de gaz (1) est réalisé pénétrant dans la masse fondue avec une dimension (E) correspondant à au moins 5 fois, de préférence à au moins 10 fois la valeur de la dimension intérieure la plus grande (D2) de l'orifice de sortie (2) dans la masse fondue.

3. Dispositif selon la revendication 1 ou 2, **caractérisé en ce que** le tube d'introduction du gaz (1) possède un orifice de sortie du gaz (2) circulaire et une arête frontale de tube ou une surface frontale de tube annulaire (3) et **en ce qu'**au moins dans la zone de l'orifice de sortie du gaz (2) le contour extérieur (6) a une forme de segment sphérique, de cône tronqué ou de pyramide tronquée.

4. Dispositif selon une des revendications 1 à 3, **caractérisé en ce que** le tube d'introduction du gaz est réalisé en forme de cône tronqué, l'angle ( ) formé par la génératrice (61) du contour extérieur (6) et l'axe (7) du canal d'entrée du gaz ayant une valeur inférieure à 60°, de préférence inférieure à 45°.

5. Dispositif selon une des revendications 1 à 4, **caractérisé en ce qu'**au moins 2, de préférence plus de 2 tubes d'introduction de gaz (1, 1', 1"), en particulier avec chacun un écart égal l'un par rapport à l'autre (A1, A2) qui a de préférence une valeur supérieure à 10 fois la dimension de pénétration (E) de l'orifice de sortie dans la masse fondue, sont disposés dans un porte-vent (8) interchangeable dans le récipient de masse fondue (9) d'installations à mousse métallique. $A \geq 10 \times E$

6. Dispositif selon une des revendications 1 à 5, **caractérisé en ce que** le tube d'introduction de gaz (1) est, au moins dans la zone de l'extrémité qui pénètre dans la masse, formé d'une céramique, de préférence d'une céramique oxydée, en particulier d'une céramique en oxyde d'aluminium.

7. Procédé pour la fabrication d'une mousse métallique par injection de gaz au moyen d'un tube/de tubes dans une masse de métal fondue moussante, **caractérisé en ce qu'**une homogénéité du diamètre respectivement de la taille de chaque bulle formée et de la taille des bulles de gaz proprement dites est commandée par une configuration géométrique des buses selon une des revendications 1 à 6 et la pression de gaz choisie.

8. Procédé selon la revendication 7, **caractérisé en ce que** le gaz est injecté dans la masse de métal fondue avec une pression de (0,3 à 12) x 10⁵ Pa, de préférence de (0,7 à 5) x 10⁵ Pa.

9. Procédé selon une des revendications 7 ou 8, **caractérisé en ce que** la masse de métal fondue est une masse de métal léger, de préférence d'aluminium ou d'alliage d'aluminium et **en ce que**, pour la rendre moussante, des particules de SiC et/ou des particules d'Al₂O₃ ainsi que, en option, d'autres particules non métalliques et/ou une phase intermétallique d'une taille de 1 à 50 µm, de préférence de 3 à 20 µm, y sont ajoutées, donnant ainsi la masse de métal fondue moussante avec une part en volume de particules de 2 à 50 % volumétriques, de préférence de 18 à 28 % volumétriques.

10. Procédé selon une des revendications 7 à 9, **caractérisé en ce que** le gaz est injecté en dessous de la surface de la masse fondue avec un écart d'au moins S (en millimètres) conformément au rapport $S = - 11 , 5 + 144 , 6 \times {P}^{- 0 , 55}$ P étant la valeur numérique de la teneur en particules de la masse fondue en % volumétrique, et **en ce qu'**un gaz contenant de l'oxygène, comme de l'air, en particulier essentiellement de l'oxygène pur, est de préférence utilisé.
